# EUROPÄISCHE PATENTSCHRIFT

(11) **EP 0 881 013 B1**
(45) Veröffentlichungstag und Bekanntmachung des Hinweises auf die Patenterteilung: **30.05.2001**
(21) Anmeldenummer: 98109522.7
(22) Anmeldetag: 26.05.1998
(51) Int. Cl.: B22C 9/10

(54) **Verfahren zum Verbinden von mehreren Giesskernen**
Method for connection foundry cores
Procédé de connection des noyaux aux sable

(30) Priorität: 27.05.1997 IT MI971238
(43) Veröffentlichungstag der Anmeldung: 02.12.1998
(73) Patentinhaber: Fritz Hansberg S.p.A., 41100 Modena (IT)
(72) Erfinder: Hansberg, Julius, 41100 Modena (IT)
(74) Vertreter: Dallmeyer, Georg, Dipl.-Ing.

(56) Entgegenhaltungen:
- EP-A- 0 796 682
- US-A- 4 932 459

## Beschreibung

Die Erfindung betrifft ein Verfahren zum Verbinden von mehreren Gießkernen nach dem Oberbegriff des Anspruchs 1.

Die Gießkerne werden durch Verdichtung des Formmaterials, bestehend aus einer Mischung aus Sand und Bindemittel in einer Kernformschalung oder einem Kernkasten, hergestellt. Daraufhin wird je nachdem welche Bindemittel verwendet werden, die Polymerisation des Bindemittels mittels Erhitzung (Verfahren mit warmen Kernkasten) oder mittels der Beaufschlagung mit einem geeigneten gasförmigen Katalysator (Verfahren mit kaltem Kernkasten, Cold box-Verfahren) bewirkt.

Gegenwärtig sind verschiedene Systeme bekannt, mittels derer zwei oder mehrere Gießkerne zusammengefügt werden, um ein einziges Paket oder einen einzigen Block zu bilden.

Unter den verschiedenen in der Industrie verwendeten Methoden sind die Verbindung mittels metallischer Gewinde-Zuganker, mittels Verklebung mit Kalt- oder Warmklebern und die Verbindung mittels Bildung von axialen Verbindungskernen am meisten verbreitet.

Insbesondere bezieht sich das US-Patent 4,932,459 auf ein Verfahren, mit dem ein Kernpaket mit Hilfe des Einblasens einer oder mehrerer axialer Verbindungskerne durch axiale Auskehlungen oder axiale Löcher miteinander verbunden werden, die in jedem der zu verbindenden Kerne vorgesehen sind. Ein solches Verfahren beruht auf den Effekt einer *formschlüssigen* Verbindung, wobei die Verkeilung aus dem einen oder mehreren axialen Verbindungskernen gebildet ist.

Die formschlüssige Verbindung mit Hilfe axialer Verbindungskerne weist erhebliche Beschränkungen hinsichtlich der Definition der Dimensionen, der Unterteilungen und der Anordnung des oder der formschlüssigen Kerne auf.

Aus der nachveröffentlichten EP 0 796 682 ist ein Verfahren zum Verbinden von Kernen offenbart, bei dem eine selbstaushärtende Sandmischung eingesetzt wird. Diese Sandmischung wird mit Hilfe von Preßluft in die Aussparungen der Kerne eingeblasen, wobei jede Aussparung separat mit Hilfe eines Trichters und einer Düse befüllt werden muß.

Die Verwendung einer selbstaushärtenden Mischung hat den Nachteil, daß eine exakte Dosierung erfolgen muß, wobei kein Restbestand in den Maschinenteilen verbleiben darf, da diese aushärten. Die Preßluft stellt sicher, daß die Sandmischung vollständig in die jeweilige einzeln befüllte Aussparung transportiert wird, und daß keine Reste der selbstaushärtenden Mischung in der Dosierungseinheit und dem Zuführtrichter verbleiben.

Der vorliegenden Erfindung liegt daher die Aufgabe zugrunde, die Nachteile der vorgenannten Verfahren zu überwinden und ein Verfahren zum Verbinden von Gießkernen zu schaffen, das im Vergleich zu den bekannten Verfahren eine Vereinfachung darstellt und eine größere Gestaltungsfreiheit hinsichtlich der Kerngestaltung besteht.

Zur Lösung dieser Aufgabe dienen die Merkmale des Anspruchs 1.

Zum Erreichen dieses Ziels sieht die Erfindung in vorteilhafter Weise vor, die einzelnen Kerne miteinander zu verschweißen, wobei als Schweißmaterial eine Mischung von Sand und Bindemittel wie es beim "Verfahren mit kaltem Kernkasten" verwendet wird.

Die Erfindung ermöglicht demzufolge die perfekte Verbindung von zwei oder mehreren Gießkernen, die zuvor gebildet und zusammengefügt worden sind, durch Injektion der Mischung in geeignete Kanäle, die zuvor auf einer oder gleichzeitig beiden Kontaktoberflächen zwischen einem und dem anderen Kern vorgesehen worden sind (dies bedeutet, Kanäle, deren Verlauf oder Achse in der Verbindungsebene zwischen den Kernen liegt). Die Aushärtung der Mischung mit Hilfe der Gaszufuhr verursacht dann das Verschweißen der Kerne untereinander.

Im einzelnen sieht das erfindungsgemäße Verfahren folgende Schritte vor:
- Vorsehen von geeigneten Kanälen auf mindestens einer oder beiden der sich gegenüberliegenden Oberflächen der Kerne während der Kernbildung,
- Zusammenfügen der einzelnen Kerne in Einrichtungen, die die korrekte gegenseitige Ausrichtung gewährleisten,
- Blockade des auf diese Weise erhaltenen Paketes mittels einer Einrichtung, die geeignet ist, eine adäquate Gegenkraft zu den während der Schußphasen und während der Gaszufuhr zu der Schweißmischung erzeugten Kräfte zu sichern, und
- Injektion der Schweißmischung in das Innere der vorgeformten Kanäle mittels Verwendung einer Kernschießmaschine, die geeigneterweise mit einer Schußplatte und einer Haube zur Gaszufuhr ausgestattet ist, um das Erreichen der Injektionspunkte zu garantieren.

Die Kernschießmaschine bläst mit Hilfe der Schußplatte die Schweißmischung in die Kanäle, wobei die Schweißmischung sich innig mit dem umliegenden Kernmaterial verbindet, nämlich im Sinne eines Schweißens und nicht im Sinne einer Verklebung. Die Schußplatte bewirkt, daß die Injektion an den Injektionspunkten der jeweiligen Kanäle erfolgt, nämlich an den nach außen tretenden Austrittsöffnungen der Kanäle.

Die strukturalen und funktionalen Eigenschaften und die Vorteile des Verbindungsverfahrens für Gießkerne der vorliegenden Erfindung gehen aus der nachfolgenden Beschreibung unter Bezugnahme auf die schematischen Zeichnungen hervor.

Es zeigen:
- Fig. 1: eine perspektivische Ansicht eines durch das erfindungsgemäße Verfahren erhaltenen Kernpaketes, und
- Fig. 2: zwei Kerne des Kernpaketes aus Fig. 1 in einer Explosionsdarstellung, um die anliegenden Oberflächen darzustellen.

In den Zeichnungen ist ersichtlich, wie einzelne Gießkerne 11 ausgebildet werden, und in dem Beispiel werden einige von ihnen mit Kanälen oder Aushöhlungen 13 auf wenigstens eine Kontaktfläche oder Kontaktoberfläche 12 zwischen einem Kern und dem anderen Kern versehen.

Fig. 1 zeigt wie die einzelnen Kerne 11 innerhalb einer nicht dargestellten Einrichtung zusammengesetzt sind, die eine gegenseitige korrekte Positionierung garantiert. Eine solche Positionierung kann mit Hilfe von Zentrierungen und Referenzeinrichtungen erzielt werden, die auf den Kontaktoberflächen 12 zwischen den Kernen vorgesehen sind. Alternativ können, insbesondere um letztendlich die Präzision der Dimension des Paketes 14 in dem Fall, daß die Pakete aus mehreren Kernen gebildet sind, die einzelnen Kerne 11 in Einrichtungen zusammengesetzt werden, die selbst ohne Kontakt unter den Kernen den Achsenabstand zwischen einem und dem anderen Kern 11 bestimmen. Auf diese Weise können kleinere Toleranzen in der Dimension der Einzelkerne ausgeglichen werden, indem sogar Lücken zwischen den Kernen zugelassen werden können.

Das beschriebene Verfahren hat erhebliche Vorteile im Vergleich zu den derzeitig in der Industrie verwendeten Kernverbindungsverfahren, die einleitend zusammenfassend beschrieben sind.

Insbesondere kann festgestellt werden, daß das beschriebene Verfahren auf einer Technologie beruht, die analog zu der bereits für die Bildung der untereinander zu verbindenden Kernen benutzten Technologie ist. Insofern vermeidet das Verfahren Ungewissheiten und Uneffizienzen, die normalerweiser bei der Einführung unterschiedlicher Technologien verbunden sind (Verschraubung, Verklebung) die normalerweise sehr lange Einrichtzeiten erfordern.

Darüber hinaus verwendet das beschriebene Verfahren nicht den Effekt der keilförmigen Verbindung, wie bei dem eingangs erwähnten US-Patent, sondern den Effekt der Verschweißung zwischen homogenen Materialien, das den Zusammenhalt des Paketes letztlich auf andere Weise effektiv bewirkt.

Anders als das Verfahren der Verkeilung mit Hilfe axialer Verbindungskerne, in denen die Auswahl der Unterteilungen, der Dimensionen und der Position des Keils oder der Keile erheblich begrenzt wird von Erfordernissen aufgrund der konstruktiven und funktionalen Eigenschaften der zu verbindenden Kerne (z.B. Vorhandensein von Klebekanälen), erlaubt letztlich das beschriebene Verfahren die Verbindungsoberflächen zwischen den Kernen mit großer Gestaltungsfreiheit auszuwählen. Auf diese Weise ist es möglich, die Schweißfläche mittels einer geeigneten Gestaltung der Kanäle zu maximieren, deren Form und Dimension in einfacher Weise in Abhängigkeit der spezifischen Form der zu verbindenden Kerne optimiert werden können.

## Patentansprüche

1. Verfahren zum Verbinden von Gießkernen (11) in einem Paket (14) von zwei oder mehreren zuvor geformten Kernen (11)
- durch Zusammenstellen der einzelnen Kerne (11) in Einrichtungen, die die korrekte gegenseitige Positionierung gewährleisten,
- durch Blockieren des auf diese Weise erhaltenen Paketes (14), um eine adäquate Gegenkraft zu den während des Verbindens der Kerne (11) erzeugten Kräfte zu sichern, und
- durch Injizieren einer Mischung aus Sand und Bindemittel in die Kanäle (13) der Kerne (11)
**gekennzeichnet durch**
- das Vorsehen von Kanälen (13) auf mindestens einer der sich gegenüberliegenden Kontaktoberflächen (12) der Kerne (11) während der Kernbildung,
- das Einblasen einer als Schweißmischung dienenden Mischung aus Sand und einem mit einem gasförmigen Katalysator aushärtenden Bindemittels mit Hilfe einer Schußplatte einer Kernschießmaschine, wobei die Schußplatte die Injektion an Injektionspunkten der jeweiligen Kanäle (13) bewirkt, und wobei die Schweißmischung sich innig mit dem umliegenden Kernmaterial in den Kanälen (13) verbindet, und
- das Zuführen eines gasförmigen Katalysators mit Hilfe einer.Haube für die Gaszufuhr zum Aushärten der Schweißmischung in den Kanälen (13) und zum Verschweißen der Kerne (11) untereinander.

## Claims

1. Method for the connecting of casting cores (11) in a pack (14) comprising two or more previously formed cores (11)
- by arranging the individual cores (11) in devices guaranteeing a correct relative positioning,
- by locking the thus obtained pack (14) to safeguard an adequate counterforce to the forces generated during the connecting of the cores (11), and
- by injecting a mixture of sand and binding agent into the channels (13) of the cores (11),
**characterized by**
- providing channels (13) on at least one of the mutually confronting contact faces (12) of the cores (11) during the core formation,
- by means of an injection plate of a core shooting machine, injecting a mixture, serving as a welding mixture, of sand and a binding agent adapted to harden in the presence of a gaseous catalyst, the injection plate causing the injection to occur at injection points of the respective channels (13), whereby the welding mixture intimately connects with the surrounding core material in the channels (13), and
- by means of a hood for the gas supply, supplying a gaseous catalyst for hardening the welding mixture in the channels (13) and for welding the cores (11) to each other.

## Revendications

1. Procédé pour la jonction de noyaux de coulée (11) en un paquet (14) de deux ou plusieurs noyaux (11) préalablement formés
- par réunion de noyaux (11) individuels dans des dispositifs qui garantissent le positionnement mutuel correct,
- par blocage du paquet (14) obtenu de cette façon pour assurer une force antagoniste adéquate à l'encontre des efforts produits durant la jonction des noyaux (11), et
- par injection d'un mélange de sable et de liant dans les canaux (13) des noyaux (11),
caractérisé en ce que:
- on prévoit, pendant la formation du noyau, des canaux (13) sur au moins l'une des surfaces de contact (12) des noyaux (11) se faisant face,
- on injecte par soufflage, à l'aide d'une plaque d'injection d'une machine à tirer les noyaux, un mélange de sable et d'un liant durcissant avec un catalyseur gazeux, ce mélange servant de mélange de soudure, la plaque effectuant l'injection aux points d'injection des canaux (13) respectifs, et le mélange de soudure se liant intimement à la matière environnante du noyau dans les canaux (13), et
- on amène un catalyseur gazeux à l'aide d'une coiffe pour l'alimentation en gaz afin de durcir le mélange de soudure dans les canaux (13) et de souder les noyaux (11) entre eux.
